# FASCICULE DE BREVET EUROPEEN

(11) **EP 3 112 444 B1**
(45) Date de publication et mention de la délivrance du brevet: **19.06.2019**
(21) Numéro de dépôt: 16177219.9
(22) Date de dépôt: 30.06.2016
(51) Int. Cl.: C11B 13/02, C11B 13/00

(54) **PROCÉDÉ DE PRÉPARATION D'UNE HUILE ACIDE COMBUSTIBLE ISSUE DE L'ACIDIFICATION D'UNE PÂTÉ DE NEUTRALISATION D'ORIGINE VÉGÉTALE ET/OU ANIMALE**
HERSTELLUNGSVERFAHREN EINES BRENNBAREN SAUREN ÖLS, DAS DURCH VERSÄUERUNG EINES SOAPSTOCKS PFLANZLICHEN UND/ODER TIERISCHEN URSPRUNGS ENTSTEHT
METHOD FOR PREPARING ACID FUEL OIL FROM THE ACIDIFICATION OF A SOAP STOCK OF VEGETABLE AND/OR ANIMAL ORIGIN

(30) Priorité: 01.07.2015 FR 1556202
(43) Date de publication de la demande: 04.01.2017
(73) Titulaire: TOTAL MARKETING SERVICES, 92800 Puteaux (FR)
(72) Inventeur: HAVIL, Patrick, 92100 Boulogne Billancourt (FR); MANSOZ, Philippe, 69360 Serezin du Rhône (FR); JULIEN, Laurent, 69530 Brignais (FR); BARSI, Patrick, 32120 Saint Bres (FR)
(74) Mandataire: Fédit-Loriot

(56) Documents cités:
- CA-A1- 2 541 327
- CN-A- 1 958 751
- RU-A- 2004 119 053
- US-A1- 2011 203 168
- US-A1- 2013 216 688
- US-B1- 8 545 703

## Description

### DOMAINE TECHNIQUE

La présente invention concerne un procédé de préparation d'une huile acide combustible issue de la biomasse, notamment issue de l'acidification d'une pâte de neutralisation obtenue par un procédé de raffinage d'une huile végétale et/ou animale. L'invention concerne également une huile acide combustible et l'utilisation de cette l'huile.

L'huile acide combustible de la présente invention est plus particulièrement adaptée pour une utilisation dans des installations de combustion consommant exclusivement, seuls ou en mélange, du gaz naturel, des gaz de pétrole liquéfiés, du fioul domestique, du charbon, des fiouls lourds, de la biomasse. L'huile acide combustible de l'invention n'est donc pas un carburant.

Notamment, l'huile acide combustible de la présente invention peut être utilisée dans les installations de combustion classées dans la rubrique 2910 A (et à fortiori 2910 B et 2910 C) de la nomenclature des installations classées pour la protection de l'environnement (nomenclature ICPE) définie dans le décret n° 2013-814 du 11 septembre 2013, publié dans le journal Officiel de la République Française du 13 septembre 2013.

### ART ANTERIEUR

L'industrie du raffinage de pétrole, au moins en Europe de l'ouest, a tendance à diminuer la production de fioul lourd, en raison de la baisse de la demande. Cette baisse est liée au passage à des sources d'énergie alternatives par les clients, notamment du gaz naturel, ainsi qu'aux contraintes environnementales qui tendent à limiter les quantités de NOx, SO₂ et poussières émises dans l'atmosphère. Pour être en adéquation avec les prescriptions règlementaires les plus sévères, les installations de combustion de forte puissance devraient recourir à un fioul exempt d'azote, soufre et cendres ou à des techniques de traitement de fumées, ce qui n'est pas viable économiquement par rapport à d'autres énergies, telles que le gaz naturel par exemple.

De plus, le fioul lourd nécessite généralement d'être stocké à une température voisine de 50°C afin de le rendre pompable et d'être pulvérisé à une température comprise entre 85 et 130°C selon la technologie des brûleurs, en lien avec la viscosité du produit. Ces étapes de chauffage représentent une consommation énergétique non négligeable.

En outre, le point éclair du fioul lourd (typiquement compris entre 70 et 120°C) proche de sa température de mise en oeuvre, peut engendrer des contraintes supplémentaires en termes de sécurité (atmosphères explosives).

Il existe donc un besoin pour un combustible de substitution du fioul lourd qui soit moins contraignant lors de sa mise en oeuvre et qui permette d'atteindre les exigences de plus en plus élevées relatives aux émissions atmosphériques résultant de sa combustion.

Il existe des compositions combustibles à base de fioul lourd et de produits élaborés à partir de la biomasse, tel que par exemple les compositions combustibles élaborées par la demanderesse et décrites dans les documents WO2013/098524 et WO2014/102492. Les compositions combustibles décrites dans WO2013/098524 sont un mélange de fioul lourd et d'une huile de tall oil ou d'une huile de neutralisation (composition d'acides gras neutralisés par une base puis acidifiés), l'huile de tall oil et l'huile de neutralisation permettant de stabiliser la composition combustible. Les compositions décrites dans WO2014/102492 sont des mélanges d'une pâte de neutralisation et d'un combustible lourd d'origine pétrolière. Ces différentes compositions combustibles ne sont cependant pas entièrement issues de la biomasse.

Il existe un besoin pour un combustible de substitution du fioul lourd qui soit moins contraignant lors de sa mise en oeuvre, qui permette d'atteindre les exigences de plus en plus élevées relatives aux émissions atmosphériques résultant de sa combustion et qui soit entièrement issu de la biomasse.

Le document US2011/0203168A1 décrit la fabrication de compositions d'huiles contenant des triglycérides et de carburants en utilisant des microorganismes particuliers. La composition d'huiles est obtenue par culture de ces microorganismes en présence d'une source de carbone. La composition d'huiles n'est donc pas issue du raffinage chimique d'une huile végétale ou animale mais est produite par des microorganismes. En outre, ce document mentionne la fabrication de carburants (biodiésels) par transestérification de l'huile produite par les microorganismes. Ces carburants sont donc composés d'esters alkyliques d'acides gras en C14-C18 et ne comprennent pas d'acides gras libres.

Le document CA2541327A1 décrit un procédé de purification de biodiésel à l'aide de matériaux adsorbants. Ce biodiésel est produit par réaction de triglycérides avec un alcool afin de former des esters d'acides gras. Le procédé de purification du carburant ainsi obtenu permet notamment d'éliminer les savons, les mono- et di-glycérides ainsi que les triglycérides polymérisés. Le biodiésel décrit ne comprend donc pas d'acides gras libres.

### BREF RESUME DE L'INVENTION

La demanderesse propose un procédé de préparation d'un combustible, notamment d'un combustible liquide, issu de la biomasse pouvant se substituer à un fioul, notamment pour être brûlé dans une chaudière industrielle ou un four industriel en lieu et place d'un fioul.

Un premier objet de l'invention concerne ainsi un procédé de préparation d'un combustible issu de la biomasse selon la revendication 1.

Avantageusement, l'étape b) peut en outre permettre de réduire également la teneur en métaux alcalins autres que le sodium, notamment à une valeur inférieure ou égale à 1mg/kg.

L'huile acide fournie à l'étape a) est définie comme issue de l'acidification d'une pâte de neutralisation.

Les huiles acides présentent ainsi naturellement des teneurs en soufre et en azote faibles mais variables, de sorte que leur combustion produit de faibles émissions de SO₂ et de NOₓ. Il convient toutefois de diminuer la teneur en sulfate (donc en soufre) afin de limiter les émissions de particules. Leur teneur en eau et cendres est toutefois importante et conduit d'une part à une baisse du rendement de combustion et d'autre part à des émissions de particules ne respectant pas les exigences environnementales.

Le procédé selon l'invention permet d'obtenir une huile acide combustible, constituant le combustible issu de la biomasse de la présente invention, présentant un bon pouvoir calorifique et qui peut être brûlée en produisant de faibles émissions de polluants atmosphériques. Elle peut ainsi se substituer à un carburant de type fioul lourd.

L'invention permet ainsi d'obtenir un combustible issu uniquement de la biomasse, à savoir les pâtes de neutralisation, dont les émissions respectent des contraintes environnementales élevées.

En outre, malgré des compositions variables des huiles acides en fonction de leur origine (notamment en fonction de la nature de l'huile végétale et/ou animale dont elles sont issues et de la qualité de cette huile), le procédé selon la présente invention permet d'obtenir un combustible présentant des caractéristiques constantes en termes d'émissions de polluants atmosphériques, garantissant l'utilisation du combustible dans les installations de combustion utilisant habituellement un fioul lourd ou les autres types de combustibles mentionnés plus haut (notamment les installations classées selon les types 2910A, 2910B, 2910C nomenclature ICPE).

Un autre objet de l'invention concerne une huile acide combustible, issue de l'acidification d'une pâte de neutralisation obtenue par un procédé de raffinage par saponification d'une huile végétale et/ou animale, selon la revendication 8.

Selon des formes avantageuses, la teneur en cendres peut être inférieure ou égale à 0,04%pds.

Avantageusement, l'huile acide combustible selon l'invention peut en outre comprendre une teneur en métaux alcalins autres que le sodium inférieure ou égale à 1 mg/kg.

L'huile acide combustible selon l'invention présente une teneur en eau inférieure ou égale à 1%pds, avantageusement inférieure ou égale à 0,8% pds, en particulier de 0,1% à 0,7% en pds.

Avantageusement, l'huile acide combustible selon l'invention peut présenter un point éclair supérieur ou égal à 200°C (mesuré selon la norme NF EN ISO 2719 au moyen d'un appareil dit de type Pensky Martens). Un point éclair élevé permet de réduire les contraintes de sécurité liées au stockage par rapport à un fioul lourd présentant un point éclair plus bas. Il en résulte des coûts de mise en oeuvre moins élevés et une mise en oeuvre plus facile.

Une telle huile acide combustible peut être directement obtenue par le procédé selon l'invention.

Un autre objet de l'invention concerne un procédé de combustion d'un combustible dans une installation de combustion, notamment de type 2910A ou 2910B ou 2910C selon la nomenclature ICPE, dans laquelle on brûle en tant que combustible une huile acide combustible directement obtenue par le procédé selon l'invention ou une huile acide combustible selon l'invention.

### DESCRIPTION DETAILLEE DE L'INVENTION

### Etape a) de fourniture d'une huile acide

L'huile acide fournie à l'étape a) est issue du raffinage d'une ou plusieurs huiles choisie(s) parmi une huile végétale et/ou une huile animale.

Il s'agit notamment d'une huile issue de l'acidification d'une pâte de neutralisation, cette pâte de neutralisation étant issue du raffinage d'une ou plusieurs huiles choisie(s) parmi une huile végétale et/ou une huile animale. La pâte de neutralisation est de préférence issue du raffinage chimique d'une ou plusieurs huiles végétales.

Une huile acide peut être définie comme étant des compositions d'acides gras neutralisés par une base puis acidifiés.

Les acides gras proviennent avantageusement directement de la saponification d'une huile végétale et/ou animale, telle que, sans être limitatif, une huile de tournesol, de soja, de colza, de palme, de coprah, d'arachide, d'olive, une huile de poisson, et comprenant classiquement en très grande majorité des chaînes carbonées en C₁₆-C₁₈, saturées ou insaturées, parmi lesquelles de préférence des chaînes carbonées insaturées en C₁₈. Les huiles végétales comprennent habituellement de l'acide palmitique, oléique, linoléique et d'autres acides en plus faibles quantités. Les compositions d'acides gras neutralisés par une base sont typiquement des pâtes de neutralisation.

Typiquement, une huile acide contient de 30 à 70% en poids d'acides gras.

L'huile acide fournie à l'étape a) présente une teneur en eau inférieure ou égale à 1%pds, voire inférieure ou égale à 0,8% pds, en particulier de 0,1% à 0,7% en pds.

L'étape a) peut notamment comprendre la fourniture d'une huile acide issue du raffinage d'une ou plusieurs huiles choisie(s) parmi une huile végétale et/ou une huile animale ayant une teneur en eau inférieure à inférieure ou égale à 3 %pds mais supérieure à 1% en pds, suivie d'une étape de centrifugation permettant d'obtenir une teneur en eau inférieure ou égale à 1 %pds, voire inférieure ou égale à 0,8% pds, en particulier de 0,1% à 0,7% en pds.

Selon l'invention, l'étape a) de fourniture d'une huile acide comprend :
a1) une étape d'extraction des acides gras présents dans une pâte de neutralisation issue de la saponification d'une ou plusieurs huiles choisie(s) parmi une huile végétale et/ou une huile animale, cette étape d'extraction étant réalisée en milieu acide dans des conditions efficaces pour former une phase aqueuse et une phase organique comprenant lesdits acides gras,
a2) une étape de séparation au cours de laquelle on sépare ladite phase organique précédemment formée et on la récupère.

La phase organique récupérée à l'étape a2) constitue une huile acide présentant généralement une teneur en eau inférieure ou égale à 3%pds.

### Pâte de neutralisation utilisée lors de l'étape a1)

La pâte de neutralisation traitée à l'étape a1) peut être un mélange de pâtes de neutralisation issues du raffinage de différentes huiles ou peut être une pâte de neutralisation issue du raffinage d'une unique huile. Ce raffinage est de préférence chimique.

De telles pâtes de neutralisation proviennent, notamment directement, de la saponification d'une huile végétale et/ou d'une huile animale. En général, cette saponification est réalisée par ajout d'une base, généralement de la soude, et permet d'éliminer les acides gras libres présents dans l'huile, lesquels se retrouvent dans la pâte de neutralisation (« soapstock » en anglais) sous forme de sels alcalins d'acides gras. Avant cette saponification, l'huile végétale et/ou animale peut subir une opération de dégommage ou démucilagination visant à éliminer les phospholipides, lécithines, complexes sucrés et autres impuretés. La séparation de l'huile et de la pâte de neutralisation résultant de la saponification peut être réalisée par centrifugation.

Les pâtes de neutralisation comprennent ainsi essentiellement des acides gras neutralisés par une base. Elles comprennent typiquement de 30 à 70% en poids d'acides gras.

En plus des acides gras neutralisés par une base, les pâtes de neutralisation peuvent contenir, selon leur origine et la qualité de la saponification, des phospholipides ou des mono-, di- ou tri-glycérides n'ayant pas réagi. Habituellement, les acides gras ont des chaînes carbonées en C₁₂-C₂₄, de préférence C₁₆-C₂₀ ou mieux C₁₆-C₁₈.

Une pâte de neutralisation est donc un produit issu de la biomasse. Des avantages associés à de telles pâtes de neutralisation résident, d'une part, sur leur bas coût de mise en oeuvre, et, d'autre part, dans l'absence de substances toxiques indésirables, telles que les pesticides, les aflatoxines, les métaux lourds, les précurseurs de dioxines et furanes, les PCB et les nitrites.

Cependant, la teneur en eau de ces pâtes de neutralisation est rédhibitoire quant à leur utilisation seule en tant que combustible. En effet, de telles pâtes peuvent contenir des proportions importantes d'eau provenant de la réaction de saponification ou de rajout d'eau pour la fluidification dans le process industriel. Typiquement, la phase aqueuse représente 50% au moins de la masse de la pâte de neutralisation. Une autre difficulté est liée au fait qu'il s'agit selon les cas d'émulsions, qu'il convient de traiter de façon spécifique.

L'utilisation en tant que combustible nécessite par conséquent de mettre en oeuvre des méthodes d'élimination de cette eau et autres résidus solides ou liquides visqueux indésirables.

### Etape a1) d'extraction

L'étape a1) d'extraction du procédé selon l'invention a pour fonction d'extraire les acides gras contenus dans la pâte de neutralisation. Cette extraction est réalisée en milieu acide dans des conditions efficaces pour former une phase aqueuse et une phase organique comprenant les acides gras initialement contenus dans la pâte de neutralisation.

Cette phase organique comprenant les acides gras est généralement appelée « huile acide », ou encore « huile de neutralisation ».

L'acide utilisé pour extraire les acides gras présents dans la pâte de neutralisation sous forme de sels est généralement un acide inorganique, tel que par exemple l'acide sulfurique, l'acide phosphorique ou l'acide chlorhydrique.

L'acide sulfurique est toutefois préféré car il permet une meilleure extraction des acides gras à un coût économique favorable.

L'extraction est généralement réalisée sous chauffage, à une température comprise entre 70 et 100°C (bornes incluses), de préférence entre 80 et 90°C (bornes incluses).

Afin d'obtenir une bonne extraction des acides gras, on maintient de préférence un pH acide le temps de la réaction, par exemple un pH inférieur ou égal à 6, de préférence inférieur ou égal à 4.

Le temps de réaction est choisi pour permettre une extraction de la totalité des acides gras. Il est par exemple de 1 heure à 12 heures, en fonction de la géométrie du réacteur, de la nature et de la composition de la charge à traiter.

L'extraction est de préférence réalisée sous agitation.

On obtient ainsi la formation d'une phase aqueuse et d'une phase organique contenant les acides gras.

### Etape a2) de séparation

Au cours de cette étape, on sépare la phase organique formée lors de l'étape a1) de la phase aqueuse. Autrement dit, on isole l'huile acide qui sera ultérieurement soumise à l'étape b) du procédé selon l'invention, optionnellement après une étape a3 de centrifugation lorsque sa teneur en eau est supérieure à 1% mais inférieure ou égale à 3%.

Cette séparation peut être réalisée par distillation, décantation, voire centrifugation. Cette étape peut être mise en oeuvre par tous dispositifs appropriés, connus et disponibles dans le commerce.

Avantageusement, cette séparation est réalisée par décantation, suivie d'une élimination de la phase aqueuse. La décantation dépend de la différence de densité des liquides et de leur viscosité, paramètres qui peuvent être modifiés de manière connue par l'homme de l'art pour favoriser la séparation le cas échéant.

Avantageusement, on peut réaliser une filtration à 150 µm de l'huile acide avant toute étape ultérieure.

### Etape de centrifugation

Lorsque la teneur en eau de l'huile acide est inférieure ou égale à 3%pds mais supérieure à 1%pds, l'huile acide peut avantageusement être soumise à une centrifugation préalablement à l'étape b). Un objectif de cette centrifugation est d'abaisser la teneur en eau de l'huile acide.

La centrifugation est avantageusement réalisée sur une huile acide obtenue par les étapes a1) et a2) précédemment décrites.

Cette opération de centrifugation permet d'obtenir une huile acide présentant très avantageusement une teneur en eau inférieure ou égale à 1% en poids, voire inférieure ou égale à 0,8% en poids, en particulier de 0,1% à 0,7% en poids.

Outre l'élimination d'eau, récupérée dans une phase aqueuse, la centrifugation permet également l'élimination d'une partie des résidus solides en suspension.

L'étape de centrifugation présente l'avantage d'une mise en oeuvre simplifiée, en évitant de recourir à des méthodes de séparation chimiques complexes, telles que distillation, lesquelles peuvent être contraignantes en termes de précautions et de corrosion indésirables, et onéreuses.

L'étape de centrifugation peut avantageusement être une centrifugation triphasique,

Toutefois, l'étape de centrifugation peut elle-même être une combinaison d'étapes, en particulier comprendre une première étape de centrifugation de type diphasique, qui permet de séparer les matières en suspension sous forme de boues, couplée à une deuxième étape de centrifugation triphasique, laquelle sépare la phase organique, la phase aqueuse épurée et les matières en suspension résiduelles de la première centrifugation. Cette étape peut être mise en oeuvre par tous dispositifs appropriés, connus et disponibles dans le commerce.

Classiquement, la centrifugation peut être mise en oeuvre avec des vitesses de 4000 - 6000 t/min.

La durée de la centrifugation dépend de la nature des espèces à séparer, de leur coefficient de partage, de la différence de densité entre la phase aqueuse, la phase organique huileuse et les particules, de la taille des particules, de la tension de surface des espèces à séparer, de la température, de la vitesse de centrifugation. La durée de séparation (appelée temps de séjour) est donc adaptée au cas par cas par l'homme de l'art par des moyens conventionnels de mesure et contrôle.

### Etape b) de réduction de la teneur en cendres, soufre, calcium, phosphore, sodium et éventuellement en métaux alcalins autres que le sodium

Au cours de cette étape b), on réduit la teneur en cendres, soufre, calcium, phosphore, sodium, et éventuellement en métaux alcalins autres que le sodium, de l'huile acide fournie à l'étape a) au moyen d'une ou plusieurs sous-étapes de filtration et/ou de précipitation.

Cette étape b) peut être mise en oeuvre par tous dispositifs appropriés, connus et disponibles dans le commerce.

La filtration peut ainsi être réalisée au moyen d'un filtre presse, ou d'un filtre cartouche, ou d'une membrane filtrante ou être une ultra filtration, une nano filtration ou encore une filtration par osmose inverse.

L'étape b) peut avantageusement comprendre au moins une étape de filtration effectuée à l'aide d'au moins un passage à travers un filtre à cellulose. Un tel filtre à cellulose peut permettre d'améliorer l'efficacité de la filtration en évitant le colmatage.

L'étape de précipitation peut avantageusement être réalisée dans des conditions efficaces pour précipiter les sulfates présents dans l'huile acide. Ces sulfates peuvent provenir de la saponification de l'huile et/ou de l'extraction à l'acide des acides gras.

Sans vouloir être lié par une théorie, la précipitation des sulfates semble associée à la précipitation du calcium, du phosphore, du sodium, et éventuellement des métaux alcalins autres que le sodium, ce qui pour a pour effet de diminuer la teneur en cendres du produit.

De manière générale, les conditions de réalisation de la précipitation seront déterminées par l'homme du métier par des moyens conventionnels en fonction des espèces à précipiter.

La précipitation des sulfates peut notamment être réalisée par ajout d'ions Ca²⁺, par exemple sous forme de CaCl₂ (chlorure de calcium).

Le choix et le nombre de ces sous-étapes pourra être déterminé aisément par l'homme du métier en contrôlant la teneur en cendres, soufre, calcium, phosphore et sodium de la phase organique finale, constituant l'huile acide combustible selon l'invention.

Dans un mode de réalisation, l'étape b) peut comprendre au moins deux étapes de filtration successives avec des filtres de maillage de plus en plus faible. A titre d'exemple, les filtrations peuvent être effectuées au moyen d'un premier filtre de 20 à 30 µm et d'un deuxième filtre de 0,5 à 1,5 µm.

Dans un autre mode de réalisation, l'étape b) peut comprendre une étape filtration suivie d'une étape de précipitation, notamment des sulfates.

Eventuellement ces étapes de filtration et de précipitation peuvent être précédées ou suivies d'une ou plusieurs autres étapes de filtration, voire d'une ou plusieurs étapes de précipitation. Avantageusement, la dernière étape peut être une étape de filtration.

Le procédé peut comprendre une succession de filtrations au moyen de filtres de mailles décroissantes pour atteindre la cible finale, par exemple partir de 200 µm jusqu'à 25 µm. Avantageusement, la dernière étape de filtration est alors réalisée au moyen d'un filtre présentant un maillage de 0,5 à 1,5 µm.

Grâce à cette étape b), il est possible d'obtenir une huile acide constituant une huile acide combustible finale présentant très avantageusement des teneurs en :
- cendres inférieure ou égale à 0,1%, idéalement inférieure à 0,05%pds,
- soufre inférieure ou égale à 150 mg/kg, de préférence inférieure à 100 mg/kg,
- calcium inférieure ou égale à 5 mg/kg, de préférence inférieure à 1 mg/kg,
- phosphore inférieure ou égale à 150 mg/kg,
- sodium inférieure ou égale à 10mg/kg, de préférence inférieure à 1mg/kg,
et éventuellement une teneur en métaux alcalins autres que le sodium inférieure ou égale à 1 mg/kg.

La teneur en cendres pourra être mesurée selon la norme NF EN ISO 6245.

La teneur en soufre pourra être mesurée selon la norme NF EN ISO 20846.

La teneur en calcium pourra être mesurée selon la norme NF T 60106.

La teneur en phosphore pourra être mesurée selon la norme NF T 60106.

La teneur en sodium pourra être mesurée selon la norme NF T 60106.

La teneur en métaux alcalins autres que le sodium pourra être mesurée selon la norme NF T 60106.

On notera que le procédé selon l'invention peut permettre d'obtenir des huiles dont les teneurs en cendres, soufre, calcium, phosphore, sodium et éventuellement en métaux alcalins autres que le sodium sont très inférieures aux seuils précités, voire nulles ou quasiment nulles et indétectables par les moyens de quantification usuels.

En outre, l'huile acide combustible finale présente une teneur en eau inférieure ou égale à 1%, voire inférieure ou égale à 0,8%, en particulier de 0,1% à 0,7% en poids.

### EXEMPLES

### Exemple 1

Le tableau 1 rassemble quelques caractéristiques physico-chimiques typiques d'une huile acide et d'un fioul lourd TBTS (Très Basse Teneur en Soufre) (fioul lourd non additivé), ainsi que les spécifications imposées par la CSR 500 pour un fioul lourd. Ces spécifications sont établies par la Chambre Syndicale du Raffinage en France.
L'étape a) du procédé selon l'invention peut notamment fournir une huile acide présentant des caractéristiques telles que celles présentées dans le tableau 1. On notera qu'une huile acide typique respecte les spécifications CSR 500.

**Tableau 1**

| | Huile acide | Fioul lourd TBTS | Spécifications CSR 500 | *Unité* |
|---|---|---|---|---|
| Viscosité à 100°C | 5 à 10 | | <40 | *cSt* |
| NF EN ISO 3104 | | | | |
| Teneur en soufre | <0,01 | | <1 | *%pds* |
| NF EN ISO 20846 | | | | |
| Point éclair | >200 | | >70 | °*C* |
| NF EN ISO 2719 | | | | |
| Teneur en eau | <1 | | <0,6 | *%pds* |
| NF EN ISO 12937 | | | | |
| Teneur en insolubles | <0,05 | <0,25 | | *%pds* |
| NFM 07-063 | | | | |

### Exemple 2: essai pilote de combustion

Cet essai pilote est réalisé sur une huile décantée, mais n'ayant pas subi de centrifugation, ni de filtration/précipitation. Autrement dit, l'huile testée correspond à une huile acide présentant une teneur en eau inférieure ou égale à 3% pds.

### Obtention de l'huile acide

Une pâte de neutralisation a subi le traitement suivant :
a1) injection de 1201 d'acide sulfurique à 97% dans un réacteur contenant 4000kg de pâte de neutralisation, où la température est de 80 à 90°C. Le temps de réaction est de 24 heures, sous contrôle en continu du pH afin de maintenir le pH à une valeur inférieure à 4,
a2) décantation de la phase aqueuse et de la phase organique formées au cours de l'étape a1) puis élimination de la phase aqueuse,

On obtient une huile acide (Echantillon A) qui n'a subi aucun traitement ultérieur tel qu'une centrifugation, une précipitation/filtration.

Le tableau 2 présente les caractéristiques de cette huile acide (Echantillon A) en comparaison à celles d'un fioul lourd TBTS (Très Basse Teneur en Soufre) (Echantillon B, fioul lourd TBTS non additivé), et d'un combustible liquide selon l'invention (échantillon D).

Le combustible liquide selon l'invention (échantillon D) est préparé selon la méthodologie décrite dans l'exemple 4 à partir de pâtes de neutralisation obtenues essentiellement à partir d'huiles de colza, de soja et de tournesol.

**Tableau 2 :**

| Echantillon | A | B | D | *Unité* |
|---|---|---|---|---|
| Masse volumique à 15°C | 924,7 | 999,9 | 916 | *kg*/*m³* |
| NF EN ISO 3675 | | | | |
| Viscosité à 100°C | 7,614 | 32,67 | 6 | *cSt* |
| NF EN ISO 3104 | | | | |
| Point éclair | >200 | 96,5 | >200 | *°C* |
| NF EN ISO 2719 | | | | |
| PCI (*) | 35,895 | 40,42 | 35,4 | *MJ*/*kg* |
| Teneur en eau | 2,6 | 0,05 | 0,73 | *%pds* |
| NF EN ISO 12937 | | | | |
| Teneur en soufre | <0,1 | 0,68 | 0,005 | *%pds* |
| NF EN ISO 20846 | | | | |
| Teneur en azote | 0,11 | 0,49 | 0,02 | *%pds* |
| ATSM D 3228 | | | | |
| Teneur en cendres | 0,819 | 0,032 | 0,027 | *%pds* |
| NF EN ISO 6245 | | | | |
| Teneur en sodium | 4746 | 3 | 33 | *mg*/*kg* |
| NF T 60106 | | | | |
| Teneur en calcium | 129 | 4 | 3 | *mg*/*kg* |
| NF T 60106 | | | | |
| Teneur en phosphore | 248 | 1 | 26 | *mg*/*kg* |
| NF T 60106 | | | | |
| Résidu Conradson | 0,82 | 16,41 | | *%pds* |
| NF EN ISO 10370, ASTM D 4530 | | | | |
| Teneur en insolubles | <0,01 | 0,43 | | *%pds* |
| NFM 07-063 | | | | |

| | | | | |
|---|---|---|---|---|
| (*) Mesure réalisée selon la méthode de l'Union Française des Industries Pétrolière (UFIP) et l'Association Technique Energie Environnement (ATEE). | | | | |

### Essai de combustion

Chaque combustible (échantillons A, B et D) est brûlé séparément dans une chaudière à tubes de fumées de 1 MW, 1 brûleur à pulvérisation mécanique sans assistance. Les fumées sont analysées via des analyseurs placés dans les fumées de combustion (analyseurs placés dans les conduits d'évacuation).
Le tableau 3 ci-dessous rassemble les conditions de combustion de cet essai ainsi que les émissions mesurées.

**Tableau 3**

| Echantillon | A | B | D | |
|---|---|---|---|---|
| Température de gavage | 40 | 65 | 40 | °C |
| Pression de gavage | 2 | 2 | 2 | bars |
| Température de pulvérisation | 60 | 136 | 75 | °C |
| Pression de pulvérisation | 30 | 30 | 30 | bars |
| Rendement de combustion | 94,4 | 95,5 | 94,2 | % |
| Emission CO | 0 | 6 | 0 | mg/m³(n) |
| NF EN 15058 | | | | |
| Emissions SO₂ | 0 | 1511 | 7 | mg/m³(n) |
| NF EN 14791 | | | | |
| Emissions NOₓ | 197 | 631 | 140 | mg/m³(n) |
| NF EN 14792 | | | | |
| Emissions poussières | 252 | 102 | 8 | mg/m³(n) |
| NF EN 13284-1 | | | | |

| | | | | |
|---|---|---|---|---|
| m³ (n) : mètres cubes normaux, mesurés à P=101.3kPa et T=273K) | | | | |

On notera que les rendements de combustion de l'échantillon A et du fioul lourd sont sensiblement équivalents, montrant que l'on peut substituer une huile acide à un fioul lourd dans une installation de combustion. En outre, la température de pulvérisation et la température de gavage sont inférieures pour l'huile acide, traitée (Echantillon D) ou non (Echantillon A), de sorte que la consommation énergétique totale de l'installation est réduite par rapport à la combustion d'un fioul lourd. La mise en oeuvre de l'huile acide est également plus simple.
En raison de la nature d'une huile acide, les émissions de NOₓ et de SO₂ sont nulles ou très faibles. En revanche, l'émission de poussières d'une huile acide est plus importante que pour un fioul lourd et ne permet pas de respecter les contraintes règlementaires relatives aux émissions des installations de combustion (Valeur Limite d'Exposition (VLE) aux poussières entre 20 et 50 mg/m³). Le combustible selon l'invention respecte ces contraintes, avec des émissions encore plus faibles de NOₓ.

### Exemple 3 : essai de combustion industriel

### Analyse des combustibles

Les caractéristiques physico-chimiques des combustibles testés figurent dans le tableau 4.
Contrairement à l'essai pilote, le fioul lourd (Echantillon C) est un fioul lourd TBTS additivé avec un additif de combustion ayant pour effet de diminuer les émissions de poussières.

**Tableau 4 :**

| Echantillon | A | C | D | |
|---|---|---|---|---|
| Masse volumique à 15°C | 924,7 | 986 | 916 | *kg*/*m³* |
| NF EN ISO 3675 | | | | |
| Viscosité à 100°C | 7,614 | 29,5 | 6 | *cSt* |
| NF EN ISO 3104 | | | | |
| Point éclair | >200 | 124,5 | >200 | °C |
| NF EN ISO 2719 | | | | |
| PCI (*) | 35,895 | 40,66 | 35,4 | *MJ*/*kg* |
| Teneur en eau | 2,6 | 0,1 | 0,73 | *%pds* |
| NF EN ISO 12937 | | | | |
| Teneur en soufre | <0,1 | 0,9 | 0,005 | *%pds* |
| NF EN ISO 20846 | | | | |
| Teneur en azote | 0,11 | 0,43 | 0,02 | *%pds* |
| ATSM D 3228 | | | | |
| Teneur en cendres | 0,819 | 0,039 | 0,027 | *%pds* |
| NF EN ISO 6245 | | | | |
| Teneur en sodium | 4746 | 32 | 33 | *mg*/*kg* |
| NFT 60106 | | | | |
| Teneur en calcium | 129 | 9 | 3 | *mg*/*kg* |
| NFT 60106 | | | | |
| Teneur en phosphore | 248 | 1 | 26 | *mg*/*kg* |
| NFT 60106 | | | | |

| | | | | |
|---|---|---|---|---|
| (*) Mesure réalisée selon la méthode de l'Union Française des Industries Pétrolière (UFIP) et l'Association Technique Energie Environnement (ATEE). | | | | |

### Essai de combustion industriel

Les échantillons A et C sont brûlés dans une chaudière à tubes d'eau de 39 MW, comprenant 3 brûleurs à pulvérisation mécanique et à assistance vapeur. L'échantillon D est brûlé dans une chaudière à tubes d'eau de 52 MW, comprenant 4 brûleurs à pulvérisation mécanique et à assistance air.

Les combustibles ont été brûlés entre d'autres combustibles : l'encrassement de la chaudière avant chacun des tests de combustion peut donc être différent.
Les conditions de combustion et les émissions mesurées sont rassemblées dans le tableau 5.

**Tableau 5**

| Echantillon | A | C | D | |
|---|---|---|---|---|
| Pression combustible | 2,3 | 2,3 | 12,1 | bars |
| Pression fluide d'assistance | 3,4 | 3,4 | 9,4 | bars |
| Température de pulvérisation | 78 | 130 | 45 | °C |
| Rendement de combustion | 86,8 | 89,8 | 89 | % |
| Emission CO | 2,4 | 1,6 | 41 | mg/m³(n) |
| NF EN 15058 | | | | |
| Emissions SO₂ | 50 | 1495 | 38 | mg/m³(n) |
| NF EN 14791 | | | | |
| Emissions NOx | 247 | 648 | 188 | mg/m³(n) |
| NF EN 14792 | | | | |
| Emissions poussières | 423 | 45 | 21 | mg/m³(n) |
| NF EN 13284-1 | | | | |
| Cd (*) | 0,0018 | 0,004 | 0,00064 | mg/m³(n) |
| Hg -NF EN 13211 | 0,0018 | 0,0008 | 0,0002 | mg/m³(n) |
| Tl (*) | 0,0018 | 0,008 | 0 | mg/m³(n) |
| Cd+Hg+Tl (*) | 0,0053 | 0,014 | 0,00083 | mg/m³(n) |
| As (*) | 0,0028 | 0,16 | 0.0034 | mg/m³(n) |
| As+Se+Te (*) | 0,0063 | 0,033 | 0,00356 | mg/m³(n) |
| Pb (*) | 0,007 | 0,02 | 0,0137 | mg/m³(n) |
| Sb+Cr+Co+Cu+Sn+Mn+Ni+ V+Zn (*) | 0,999 | 2,1 | 0,632 | mg/m³(n) |

| | | | | |
|---|---|---|---|---|
| m³ (n) : mètres cubes normaux, mesurés à P=101,3 kPa et T=273K (*)NF EN 14385 | | | | |

Bien que les rendements ne soient pas directement comparables du fait d'un encrassement potentiellement différent de la chaudière avant la combustion des Echantillons A et C, on observe un rendement de combustion acceptable pour l'huile acide, pour une température d'injection très inférieure par rapport au fioul lourd.
On notera que le fioul lourd ne respecte pas la Valeur Limite d'Emission NOx : 450 mg/m³(n) imposée par la règlementation.
Les émissions de poussières de l'huile acide sont très importantes et ne respectent pas les limites des différentes législations. Notamment, les émissions de poussière sont très supérieures à la VLE de 50 mg/m³. Pour pouvoir brûler une huile acide de ce type, l'installation de combustion devrait être équipée d'un traitement de fumées, tel un électrofiltre.
Sans vouloir être lié par une théorie, il est supposé que les émissions de poussières sont dues aux teneurs élevées de l'huile acide en cendres, calcium, sodium, et éventuellement en phosphore.
La combustion de l'échantillon D selon l'invention montre l'obtention d'un bon rendement de combustion et une faible émission de poussières.
A noter que la combustion d'un fioul lourd additivé dans une chaudière telle que celle dans laquelle a été brûlé l'échantillon D nécessiterait l'utilisation d'un traitement des fumées afin de respecter les VLE.
Les spécifications VLE en vigueur en France en 2016 sont reprises dans les tableaux 6 et 7 ci-dessous. On constate que ces valeurs sont respectées lors de la combustion de l'échantillon D, sans aucun traitement des fumées produites.

Le tableau 6 rassemble les spécifications requises pour les combustibles liquides autres que le fioul domestique telles que figurant dans l'Arrêté du 26/08/13 modifiant l'arrêté du 25 juillet 1997 relatif aux prescriptions générales applicables aux installations classées pour la protection de l'environnement soumises à déclaration sous la rubrique n° 2910 (Combustion).
Le tableau 7 rassemble les spécifications requises pour les combustibles liquides autres que le fioul domestique telles que figurant dans l'Arrêté du 26/08/13 relatif aux installations de combustion d'une puissance supérieure ou égale à 20 MW soumises à autorisation au titre de la rubrique 2910 et de la rubrique 2931.

**Tableau 6**

| Puissance de l'installation | **P < 10 MW** | **P ≥ 10 MW** |
|---|---|---|
| Oxydes de soufre en équivalent SO₂ (mg/Nm³) | 1700 | |
| | | |
| Oxydes d'azote en équivalent NO₂ (mg/Nm³) | 550 | 450 |
| | | |
| **Poussières** (mg/Nm³) | 50 | |

**Tableau 7**

| Puissance de l'installation | **P < 50 MW** | **50 ≤ P < 100 MW** |
|---|---|---|
| **SO₂** (mg/Nm³) | 1700 | 350 |
| | | |
| **NOx** (mg/Nm³) | 450(*) | 400 |
| | | |
| **Poussières** (mg/Nm³) | 50 | 30 |

| | | |
|---|---|---|
| (*) Chaudières à tubes d'eau | | |

### Exemple 4 : caractéristiques de combustibles liquides obtenus selon le procédé selon l'invention.

### Obtention du combustible liquide

Une pâte de neutralisation a subi le traitement suivant :
*a1)* injection de 1201 d'acide sulfurique à 97% dans un réacteur contenant 4000kg de pâte de neutralisation, où la température est de 80 à 90°C. Le temps de réaction, sous agitation pour assurer un mélange homogène, est de 24 heures, sous contrôle en continu du pH afin de maintenir le pH à une valeur inférieure à 4,
a2) décantation de la phase aqueuse et de la phase organique formées au cours de l'étape a1) puis élimination de la phase aqueuse,
a3) centrifugation à 5000 tr.min⁻¹ durant 5 minutes au moyen d'un appareil de centrifugation Alpha Laval®, puis élimination de la phase aqueuse,
b) première filtration sur un filtre papier à 25 µm suivie d'une seconde filtration sur filtre cellulose à 0,9 µm, les deux filtrations étant effectuées en série avec une vitesse d'une tonne/heure.
Les caractéristiques des combustibles ainsi obtenus sont rassemblées dans le tableau 8. L'échantillon D est préparé à partir de pâtes de neutralisation obtenues essentiellement à partir d'huiles de colza, de soja et de tournesol, l'échantillon E est préparé à partir de pâte de neutralisation obtenue essentiellement à partir d'huile de colza.

**Tableau 8**

| | Norme | D | E | Unité |
|---|---|---|---|---|
| Masse volumique à 15°C | NF EN ISO 3675 | 916 | 918,2 | *kg*/*m³* |
| Viscosité à 50°C | NF EN ISO 3104 | 19,05 | 21,09 | *cSt* |
| Point éclair | NF EN ISO 2719 | >200 | >200 | °*C* |
| PCI (*) | | 35,4 | 36,655 | *MJ*/*kg* |
| Teneur en eau | NF EN ISO 12937 | 0,73 | 0,7 | *%pds* |
| Teneur en soufre | NF EN ISO 20846 | 0,005 | 0,008 | *%pds* |
| Teneur en azote | ATSM D 3228 | 0,02 | 0,05 | *%pds* |
| Teneur en cendres | NF EN ISO 6245 | 0,027 | 0,037 | *%pds* |
| Teneur en sodium | NFT 60106 | 33 | <1 | *mg*/*kg* |
| Teneur en calcium | NFT 60106 | 3 | 1 | *mg*/*kg* |
| Teneur phosphore | NFT 60106 | 26 | 129 | *mg*/*kg* |

| | | | | |
|---|---|---|---|---|
| (*) Mesure réalisée selon la méthode de l'Union Française des Industries Pétrolière (UFIP) et l'Association Technique Energie Environnement (ATEE). | | | | |

### Caractéristiques physico-chimiques du combustible liquide

Le tableau 9 permet de visualiser l'évolution des caractéristiques influant sur les émissions de poussières au cours du procédé de fabrication du combustible tel que décrit dans la présente invention.
Le tableau 9 rassemble les caractéristiques physico-chimiques d'une huile acide stockée dans une cuve (Echantillon N°1). Cette huile acide correspond à une huile acide présentant une teneur en eau supérieure à 1%pds.
L'huile acide stockée dans la cuve subit ensuite un brassage et une étape de centrifugation (5000 tr/min dans un appareil Alpha Laval®) jusqu'à obtenir l'échantillon N°2. L'échantillon N°2 correspond ainsi à une huile acide telle que fournie à l'étape a) du procédé selon la présente invention, avec une teneur en eau inférieure à 1%pds. L'échantillon N°3 résulte de la filtration de l'échantillon N°2 à travers un filtre de 25 microns puis un filtre de 0,9 micron. L'échantillon N°3 correspond à une huile acide combustible telle qu'obtenue à l'étape b) du procédé selon la présente invention.
Au vu de ces caractéristiques, on note que la centrifugation permet de réduire de manière notable la teneur en cendres et la teneur en sodium (voir Echantillon N°2). On note également une diminution de la teneur en eau ainsi que de la teneur en calcium et phosphore. Cette étape de centrifugation peut ainsi être utilisée pour réduire la teneur en eau mais également pour diminuer la teneur en cendres dans la mesure où la centrifugation semble également permettre de réduire la teneur en phospholipides, qui sont à l'origine du phosphore, et la teneur en métaux (voir tableau 9).
Chacune des filtrations ultérieures permet d'abaisser encore ces teneurs (voir Echantillon N°3).
On note également que chacun des échantillons N°2 et N°3 présente des teneurs en eau, cendres, calcium, phosphore et sodium inférieures à celles de l'échantillon A et des teneurs en eau, cendres, calcium et sodium du même ordre de grandeur que celles de l'échantillon C de l'exemple 3. On peut donc s'attendre à ce que la combustion de ces échantillons réponde aux exigences en matière d'émissions, notamment de poussières.
Le procédé selon l'invention permet ainsi de produire une huile acide combustible présentant une teneur en eau et en cendres réduite.

**Tableau 9**

| **analyse** | **norme** | ***unité*** | **Echantillon N°1 huile acide issue du cassage des PDN** | **Echantillon N°2 = Echantillon N°1 + centrifugation** | **Echantillon N°3 = Echantillon N°2+ filtrations (25 et 0,9 µm)** |
|---|---|---|---|---|---|
| **Teneur en eau** | NF EN ISO 12937 | *mg*/*kg* | *11 112* | 7 694 | 7 035 |
| **Teneur en cendres** | NF EN ISO 6245 | *% masse* | *0,129* | 0,076 | 0,037 |
| **Teneur en Soufre** | NF EN ISO 20846 | *mg*/*kg* | *90* | 82 | 80 |
| **Calcium** | NFT 60106 | *mg*/*kg* | *16* | 3 | 1 |
| **Phosphore** | NFT 60106 | *mg*/*kg* | *188* | 157 | 129 |
| **Sodium** | NFT 60106 | *mg*/*kg* | *24* | 9 | <1 |

## Revendications

1. Procédé de préparation d'un combustible issu de la biomasse comprenant :
a) une étape de fourniture d'une huile acide issue du raffinage d'une ou plusieurs huiles choisie(s) parmi une huile végétale et/ou une huile animale, l'huile acide ayant une teneur en eau inférieure ou égale à 1 %pds, voire inférieure ou égale à 0,8% pds, en particulier de 0,1% à 0,7% en pds,
cette étape a) comprenant :
a1) une étape d'extraction des acides gras présents dans une pâte de neutralisation issue de la saponification d'une ou plusieurs huiles choisie(s) parmi une huile végétale et/ou une huile animale, cette étape d'extraction étant réalisée en milieu acide dans des conditions efficaces pour former une phase aqueuse et une phase organique comprenant lesdits acides gras,
a2) une étape de séparation au cours de laquelle on sépare ladite phase organique précédemment formée et on la récupère,
la phase organique récupérée à l'étape a2) constituant une huile acide ayant une teneur en eau inférieure ou égale à 3 %pds, soumise à l'étape b), optionnellement après une étape a3) de centrifugation lorsque sa teneur en eau est supérieure à 1% mais inférieure ou égale à 3%, ladite étape de centrifugation permettant d'obtenir une teneur en eau inférieure ou égale à 1 %pds, voire inférieure ou égale à 0,8% pds, en particulier de 0,1% à 0,7% en pds,
b) une étape de réduction de la teneur en cendres, soufre, phosphore, calcium et sodium de l'huile acide obtenue à l'étape a), cette étape de réduction comprenant une ou plusieurs sous étapes choisie(s) parmi une filtration et une précipitation, réalisée(s) dans des conditions efficaces pour obtenir une huile acide combustible comprenant une teneur en
• cendres inférieure ou égale à 0,1%, idéalement inférieure à 0,05%pds,
• soufre inférieure ou égale à 150 mg/kg, de préférence inférieure à 100 mg/kg,
• calcium inférieure ou égale à 5 mg/kg, de préférence inférieure à 1 mg/kg,
• phosphore inférieure ou égale à 150 mg/kg,
• sodium inférieure ou égale à 10mg/kg, de préférence inférieure à 1mg/kg.

2. Procédé selon la revendication 1, dans lequel l'huile acide combustible obtenue à l'étape b) comprend en outre une teneur en métaux alcalins autres que le sodium inférieure ou égale à 1 mg/kg.

3. Procédé selon l'une quelconque des revendications 1 à 2, dans lequel l'étape b) comprend au moins deux étapes de filtration successives avec des filtres de maillage de plus en plus faible.

4. Procédé selon l'une quelconque des revendications 1 à 3, dans lequel l'étape b) comprend une étape filtration suivie d'une étape de précipitation.

5. Procédé selon l'une quelconque des revendications 1 à 4, dans lequel l'étape b) comprend au moins une étape de filtration effectuée à l'aide d'au moins un passage à travers un filtre à cellulose.

6. Procédé selon l'une quelconque des revendications 1 à 5, dans lequel l'étape b) comprend au moins une étape de précipitation réalisée dans des conditions efficaces pour précipiter des sulfates présents dans l'huile acide obtenue à l'étape a).

7. Procédé selon l'une quelconque des revendications 1 à 6, dans lequel on brûle l'huile acide combustible obtenue à l'étape b) dans une installation de combustion.

8. Huile acide combustible, issue de l'acidification d'une pâte de neutralisation obtenue par un procédé de raffinage par saponification d'une huile végétale et/ou animale, ladite huile acide combustible étant susceptible d'être obtenue par la mise en oeuvre du procédé selon l'une des revendications 1 à 7, comprenant une teneur en :
• cendres inférieure ou égale à 0,1%, idéalement inférieure à 0,05%pds,
• soufre inférieure ou égale à 150 mg/kg, de préférence inférieure à 100 mg/kg,
• calcium inférieure ou égale à 5 mg/kg, de préférence inférieure à 1 mg/kg,
• phosphore inférieure ou égale à 150 mg/kg,
• sodium inférieure ou égale à 10mg/kg, de préférence inférieure à 1mg/kg, et
• une teneur en eau inférieure ou égale à 1%pds.

9. Huile acide combustible selon la revendication 8, présentant une teneur en métaux alcalins autres que le sodium inférieure ou égale à 1 mg/kg.

10. Huile acide combustible selon la revendication 8 ou 9, présentant un point éclair supérieur ou égal à 200°C.

11. Huile acide combustible selon l'une quelconque des revendications 8 à 10, comprenant une teneur en eau inférieure ou égale à 0,8% pds, en particulier de 0,1% à 0,7% en pds.

12. Procédé de combustion d'un combustible dans une installation de combustion, dans laquelle on brûle une huile acide combustible selon l'une quelconque des revendications 8 à 11.

## Patentansprüche

1. Verfahren zur Herstellung eines aus Biomasse stammenden Brennstoffs, umfassend:
a) einen Schritt des Bereitstellens eines sauren Öls, das aus der Raffination eines oder mehrerer Öle stammt, ausgewählt aus einem pflanzlichen Öl und/oder einem tierischen Öl, wobei das saure Öl einen Wassergehalt von kleiner oder gleich 1 Gew.-%, ja sogar kleiner oder gleich 0,8 Gew.-%, insbesondere von 0,1 Gew.-% bis 0,7 Gew.-% aufweist,
wobei dieser Schritt a) umfasst:
a1) einen Schritt des Extrahierens der Fettsäuren, die in einem aus der Verseifung eines oder mehrerer Öle, ausgewählt aus einem pflanzlichen Öl und/oder einem tierischen Öl, stammenden Seifenstock vorhanden sind, wobei dieser Extraktionsschritt in saurem Milieu unter Bedingungen ausgeführt wird, die effizient sind, um eine wässrige Phase und eine organische Phase zu bilden, welche die Fettsäuren enthält,
a2) einen Trennschritt, in dessen Verlauf die zuvor gebildete organische Phase abgetrennt und gewonnen wird,
wobei die im Schritt a2) gewonnene organische Phase ein saures Öl darstellt, das einen Wassergehalt von kleiner oder gleich 3 Gew.-% aufweist, dem Schritt b) unterzogen wird, gegebenenfalls nach einem Schritt a3) des Zentrifugierens, wenn ihr Wassergehalt größer als 1 % aber kleiner oder gleich 3 % ist, wobei es der Zentrifugierschritt ermöglicht, einen Wassergehalt von kleiner oder gleich 1 Gew.-%, ja sogar kleiner oder gleich 0,8 Gew.-%, insbesondere von 0,1 Gew.-% bis 0,7 Gew.-% zu erhalten,
b) einen Schritt des Reduzierens des Gehalts an Aschen, Schwefel, Phosphor, Calcium und Natrium des im Schritt a) erhaltenen sauren Öls, wobei dieser Reduzierschritt einen oder mehrere Teilschritte umfasst, ausgewählt aus einer Filtration und einer Ausfällung, die unter Bedingungen ausgeführt wird/werden, welche effizient sind, um ein brennbares saures Öl zu erhalten, das einen Gehalt umfasst an
- Aschen von kleiner oder gleich 0,1 %, idealerweise kleiner als 0,05 Gew.-%,
- Schwefel von kleiner oder gleich 150 mg/kg, vorzugsweise kleiner als 100 mg/kg,
- Calcium von kleiner oder gleich 5 mg/kg, vorzugsweise kleiner als 1 mg/kg,
- Phosphor von kleiner oder gleich 150 mg/kg,
- Natrium von kleiner oder gleich 10 mg/kg, vorzugsweise kleiner als 1 mg/kg.

2. Verfahren nach Anspruch 1, wobei das im Schritt b) erhaltene brennbare saure Öl weiter einen Gehalt an anderen Alkalimetallen als Natrium von kleiner oder gleich 1 mg/kg aufweist.

3. Verfahren nach einem der Ansprüche 1 bis 2, wobei der Schritt b) mindestens zwei aufeinanderfolgende Filtrationsschritte mit Filtern von immer kleinerer Maschenweite umfasst.

4. Verfahren nach einem der Ansprüche 1 bis 3, wobei der Schritt b) einen Filtrationsschritt umfasst, dem ein Ausfällschritt folgt.

5. Verfahren nach einem der Ansprüche 1 bis 4, wobei der Schritt b) mindestens einen Filtrationsschritt umfasst, der mithilfe mindestens eines Durchlaufs durch ein Zellulosefilter erfolgt.

6. Verfahren nach einem der Ansprüche 1 bis 5, wobei der Schritt b) mindestens einen Ausfällschritt umfasst, der unter Bedingungen ausgeführt wird, die effizient sind, um Sulfate, die in dem im Schritt a) erhaltenen sauren Öl vorhanden sind, auszufällen.

7. Verfahren nach einem der Ansprüche 1 bis 6, wobei das im Schritt b) erhaltene brennbare saure Öl in einer Verbrennungsanlage verbrannt wird.

8. Brennbares saures Öl, das aus der Versauerung eines über ein Raffinationsverfahren durch Verseifung eines pflanzlichen und/oder tierischen Öls erhaltenen Seifenstocks stammt, wobei das brennbare saure Öl, das über die Umsetzung des Verfahrens nach einem der Ansprüche 1 bis 7 erhalten werden kann, einen Gehalt umfasst an:
- Aschen von kleiner oder gleich 0,1 %, idealerweise kleiner als 0,05 Gew.-%,
- Schwefel von kleiner als gleich 150 mg/kg, vorzugsweise kleiner als 100 mg/kg,
- Calcium von kleiner oder gleich 5 mg/kg, vorzugsweise kleiner als 1 mg/kg,
- Phosphor von kleiner oder gleich 150 mg/kg,
- Natrium von kleiner oder gleich 10 mg/kg, vorzugsweise kleiner als 1 mg/kg, und
- einen Wassergehalt von kleiner oder gleich 1 Gew.-%.

9. Brennbares saures Öl nach Anspruch 8, das einen Gehalt an anderen Alkalimetallen als Natrium von kleiner oder gleich 1 mg/kg aufweist.

10. Brennbares saures Öl nach Anspruch 8 oder 9, das einen Flammpunkt von größer oder gleich 200 °C aufweist.

11. Brennbares saures Öl nach einem der Ansprüche 8 bis 10, das einen Wassergehalt von kleiner oder gleich 0,8 Gew.-%, insbesondere von 0,1 Gew.-% bis 0,7 Gew.-% aufweist.

12. Verfahren zum Verbrennen eines Brennstoffs in einer Verbrennungsanlage, in der ein brennbares saures Öl nach einem der Ansprüche 8 bis 11 verbrannt wird.

## Claims

1. Method for preparing a fuel resulting from biomass, comprising:
a) a step of providing an acid oil resulting from the refining of one or more oils chosen from a vegetable oil and/or an animal oil, the acid oil having a water content less than or equal to 1wt%, or even less than or equal to 0.8wt%, in particular from 0.1wt% to 0.7wt%,
this step a) comprising:
a1) a step of extraction of the fatty acids present in a soap stock resulting from the saponification of one or more oils chosen from a vegetable oil and/or an animal oil, this extraction step being carried out in an acidic medium in conditions effective for forming an aqueous phase and an organic phase comprising said fatty acids,
a2) a step of separation during which said organic phase previously formed is separated and it is recovered,
the organic phase recovered in step a2) forming an acid oil having a water content less than or equal to 3wt%, subjected to step b), optionally after a step a3) of centrifugation when the water content is greater than 1% but less than or equal to 3%, said centrifugation step allowing to obtain a water content less than or equal to 1wt%, or even less than or equal to 0.8wt%, in particular from 0.1wt% to 0.7wt%,
b) a step of reduction of the content of ash, sulphur, phosphorus, calcium and sodium in the acid oil obtained in step a), this reduction step comprising one or more sub-steps chosen from a filtration and a precipitation, carried out in conditions effective for obtaining a combustible acid oil comprising a content of
- ash less than or equal to 0.1%, ideally less than 0.05wt%,
- sulphur less than or equal to 150mg/kg, preferably less than 100mg/kg,
- calcium less than or equal to 5mg/kg, preferably less than 1mg/kg,
- phosphorus less than or equal to 150mg/kg,
- sodium less than or equal to 10mg/kg, preferably less than lmg/kg.

2. Method according to claim 1, wherein the combustible acid oil obtained in step b) further comprises a content of alkali metals other than sodium less than or equal to lmg/kg.

3. Method according to any one of claims 1 to 2, wherein step b) comprises at least two successive steps of filtration with filters having an increasingly smaller mesh.

4. Method according to any one of claims 1 to 3, wherein step b) comprises a filtration step followed by a step of precipitation.

5. Method according to any one of claims 1 to 4, wherein step b) comprises at least one step of filtration carried out using at least one passage through a cellulose filter.

6. Method according to any one of claims 1 to 5, wherein step b) comprises at least one step of precipitation carried out in conditions effective for precipitating sulphates present in the acid oil obtained in step a).

7. Method according to any one of claims 1 to 6, wherein the combustible acid oil obtained in step b) is burned in a combustion facility.

8. Combustible acid oil, resulting from the acidification of a soap stock obtained by a method of refining via saponification of a vegetable and/or animal oil, said combustible acid oil being liable to be obtained by the implementation of the method according to one of claims 1 to 7, comprising a content of:
- ash less than or equal to 0.1%, ideally less than 0.05wt%,
- sulphur less than or equal to 150mg/kg, preferably less than 100mg/kg,
- calcium less than or equal to 5mg/kg, preferably less than 1mg/kg,
- phosphorus less than or equal to 150mg/kg,
- sodium less than or equal to 10mg/kg, preferably less than 1mg/kg, and
- a water content less than or equal to 1wt%.

9. Combustible acid oil according to claim 8, having a content of alkali metals other than sodium less than or equal to lmg/kg.

10. Combustible acid oil according to claim 8 or 9, having a flash point greater than or equal to 200°C.

11. Combustible acid oil according to any one of claims 8 to 10, comprising a water content less than or equal to 0.8wt%, in particular from 0.1wt% to 0.7wt%.

12. Method for combustion of a fuel in a combustion facility, in which a combustible acid oil according to any one of claims 8 to 11 is burned.
